# EUROPÄISCHE PATENTSCHRIFT

(11) **EP 0 198 998 B1**
(45) Veröffentlichungstag und Bekanntmachung des Hinweises auf die Patenterteilung: **29.06.1988**
(21) Anmeldenummer: 86100721.9
(22) Anmeldetag: 21.01.1986
(51) Int. Cl.: C25D 3/62

(54) **Bad zur galvanischen Abscheidung von Gold-Indium-Legierungsüberzügen**
Bath for the galvanic deposition of a coating of a gold-indium alloy
Bain de dépôt galvanique d'un revêtement d'un alliage d'or-indium

(30) Priorität: 16.02.1985 DE 3505473
(43) Veröffentlichungstag der Anmeldung: 29.10.1986
(73) Patentinhaber: Degussa Aktiengesellschaft, 60311 Frankfurt (DE)
(72) Erfinder: Kuhn, Werner, D-6458 Rodenbach I (DE); Zilske, Wolfgang, D-6450 Hanau 9 (DE)

(56) Entgegenhaltungen:
- EP-A- 0 037 535
- EP-A- 0 119 424
- CH-A- 418 085
- FR-A- 2 538 816

## Beschreibung

Die Erfindung betrifft ein Bad zur galvanischen Abscheidung von Gold-Indium-Legierungsüberzügen bei pH-Werten kleiner als 3, bestehend aus 1 bis 20 g/I Gold in Form von Alkali- und/oder Ammoniumtetracyanoaurat (III),0,5 bis 50 g/I Indium in Form eines wasserlöslichen Indiumsalzes, einer Säure und einem Puffer- bzw. Leitsalz.

Die Mitabscheidung von Indium aus galvanischen Goldelektrolyten führt zu hellgelben Goldschichten, die vor allem in der dekorativen Industrie bei der Vergoldung von Uhrgehäusen, Armbändern, Brillen oder Schmuck angewendet werden. Die Überzüge weisen neben einer guten allgemeinen Korrosionsbeständigkeit im Vergleich zu anderen Goldlegierungsüberzügen eine besonders gute Beständigkeit gegen die Kriechkorrosion von Silbersulfid auf. Die aus schwach sauren Bädern bei pH 3,5 - 5 abscheidbaren Gold-Indium-Legierungsüberzüge (z. B. DE-PS-1 111 897) zeichnen sich durch große Sprödigkeit aus und neigen zur Rißbildung, wodurch die Korrosionsbeständigkeit stark beeinträchtigt wird. Indium wird deshalb mit anderen Metallen wie Nickel oder Kobalt zusammen abgeschieden, was die Beständigkeit gegen die Kriechkorrosion von Silbersulfid beeinträchtigt. Der Indium-Genalt im Überzug liegt nur bei ca. 1%.

Nach der DE-PS-3 012 999 ist die Mitabscheidung von Indium aus einem stark sauren Goldelektrolyten auf der Basis von Kaliumtetracyanoaurat (III) möglich. Unter den angegebenen Bedingungen werden duktile, glänzenden Überzüge mit Indiumgehalten von 2-3 % erhalten. Auch hier ist aber die Beständigkeit gegen Kriechkorrosion vermindert.

Diese Bäder enthalten 1 bis 20 g/1 Gold in Form von Tetracyanoaurat (III), ein wasserlösliches Legierungsmetallsalz, eine Säure und einen Komplexbildner bei pH-Werten zwischen 0,4 und - 2.5.

Es war daher Aufgabe der vorliegenden Erfindung, ein Bad zur galvanischen Abscheidung von Gold-Indium-Legierungsüberzügen bei pH-Werten kleiner als 3 zu entwickeln, bestehend aus 1 bis 20 g/I Gold in Form von Alkali- und/oder Ammoniumtetracyanoaurat (III), 0,5 bis 50 g/I Indium in Form eines wasserlöslichen Indiumsalzes, einer Säure und einem Puffer- bzw. Leitsalz, das hellgelbe, glänzende und duktile Überzüge liefert und gleichzeitig beständig gegen Kriechkorrosion gegenüber Silbersulfid ist.

Diese Aufgabe wird erfindungsgemäß dadurch gelöst, daß es zusätzlich 0,5 bis 10 mg/I Selen und/oder Tellur in Form von seleniger bzw. telluriger Säure und/oder Alkaliselenit bzw. -tellurit enthält.

Vorzugsweise enthält das Bad das Indium in Form von Indiumsulfat und als Säure Schwefelsäure. Weiterhin hat es sich als vorteilhaft erwiesen, wenn als Puffer bzw. Leitsalze Ammoniumsulfat, Sulfaminsäure, aliphatische und/oder aromatische Sulfonsäuren eingesetzt werden. Besonders bewährt haben sich Gemische aus 10 bis 150 g/I Ammoniumsulfat mit 10 bis 150 g/I Sulfaminsäure, Toluolsulfonsäure und/oder 2-Hydroxiethansulfonsäure.

Vorzugsweise betreibt man das Bad bei pH-Werten zwischen 0,5 und 2,5, Temperaturen zwischen 20 und 70° C und Stromdichten von 0,2 bis 5 A/dm², insbesondere bei Temperaturen zwischen 50 und 60° C und Stromdichten zwischen 1 und 3 A/dm².

Die im Bad enthaltenen Selen- oder Tellurverbindungen bewirken nicht nur die Abscheidung hochglänzender Überzüge, sondern wirken sich auch in nicht zu erwartendem Maße positiv auf andere Bad- und Überzugseigenschaften aus. So wird es möglich, Gold- Indium-Legierungsüberzuge mit mindestens 10 Gew. -% Indium abzuscheiden, die hellgelb sind und in der Farbskala nach DIN 8238 zwischen 0 und 1 N liegen.

Überraschend war ferner, daß die Stromausbeute der Bäder unter Berücksichtigung des Indiumanₜeils nahezu 100 % beträgt, während ohne Selen- oder Tellur-Zusatz-nur Stromausbeuten zwischen 10-20 %, je nach Badtemperatur, Stromdichte und Goldgehalt erhalten werden. Die Überzüge sind trotz des hohen Indiumgehaltes sent duktil und können als s Folien isoliert werden;

Außerdem sind sie gegen die Kriechkorrosion von Silbersulfid beständig, d.h. bei Silber oder einer Silberschicht als Unterlage breitet sich auf der darüberliegenden Gold-lnatum-Schicht Silbersulfid nicht aus.

Zusätzlich wirkt sich die Verwendung einer geeigneten Sulfonsäure vorteilhaft aus. Im Vergleich zu einem reinen Sulfatbad werden glänzende Überzüge in einem breiteren Stromdichtebereich erhalten.

Die Erfindung soll anhand der folgenden Beispiele näher erläutert werden:

### Beispiel 1

Ein Bad wird durch Auflösen folgender Bestandteile hergestellt:

9,1 g Indiumsulfat werden in ca. 100 ml Wasser und 12 ml Schwefelsäure (98 %-ig) durch Erhitzen gelöst. Nach Verdünnung auf ca. 500 ml werden je 50 g Ammoniumsulfat und Hydroxiethansulfonsäure-Na-Salz sowie 3,2 mg selenige Säure zugegeben und gelöst.

Nach Zusatz von 13,8 g Kaliumtetracyanoaurat (111), wird auf 1 Liter verdünnt und der pH-Wert mit Schwefelsäure oder Ammoniaklösung auf 1,1 eingestellt. Auf einer Kathode aus poliertem Kupferblech wird nun in dem auf 55° C erwärmten Bad bei einer Stromdichte von 2 A/dm² in 14 min eine ca. 5 µm dicke glänzende, blaßgelbe Goldlegierungsschicht abgeschieden. Der Überzug enthält 9,8 % In. Die Kupferunterlage wird mit 3 : 1 verdünnter Salpetersäure aufgelöst und es bleibt eine duktile Goldfolie zurück, die auch beim Knicken nicht bricht.

### Beispiel 2

Entsprechend Beispiel 1 wird ein Bad aus folgenden Bestandteilen angesetzt:

Der pH-Wert wird auf 1,0 eingestellt und das Bad auf 600C erwärmt. Auf einem glanzvernickelten Kupferblech wird bei einer Stromdichte von 3 A/dm in 5 min eine 2,8 µm dicke glänzende Goldlegierungsschicht abgeschieden, die 11 Gew.-% Indium enthält.

### Beispiel 3

Entsprechend der Ansatzweise im Beispiel 1 wird ein Bad aus folgenden Bestandteilen hergestellt:

Der pH-Wert wird auf 1,3 eingestellt. Bei einer Badtemperatur von 50° C wird auf einer Kathode aus glanzvernickeltem Kupferblech bei einer Stromdichte von 1 A/dm2 in 10 min eine 2,7 um dicke glänzende Goldlegierungsschicht abgeschieden, die 9,1 % Indium enthält.

## Patentansprüche

1. Bad zur galvanischen Abscheidung von Gold-Indium-Legirungsüberzügen bei pH-Werten kleiner als 3, bestehend aus 1 bis 20 g/I Gold in Form von Alkali und/oder Ammoniumtetracyanoaurat (III), 0,5 bis 50 g/I Indium in Form eines wasserlöslichen Indiumsalzes, einer Säure und einem Puffer- bzw. Leitsalz,
dadurch gekennzeichnet,
daß es zusätzlich 0,5 bis 10 mg/I Selen und/oder Tellur in Form von seleniger bzw. telluriger Säure und/oder Alkaliselenit bzw. -tellurit enthält.

2. Bad nach Anspruch 1,
dadurch gekennzeichnet,
daß es das Indium in Form von Indiumsulfat und als Säure Schwefelsäure enthält.

3. Bad nach Anspruch 1 oder 2,
dadurch gekennzeichnet,
daß als Puffer- bzw. Leitsalze Ammoniumsulfat, Sulfaminsäure, aliphatische und/oder aromatische Sulfonsäuren eingesetzt werden.

4. Bad nach Anspruch 1 bis 3,
dadurch gekennzeichnet,
daß es 10 bis 150 g/1 Ammoniumsulfat und 10 bis 150 g/I Sulfaminsäure, Toluolsulfonsäure und/oder 2-Hydroxiethan sulfonsäure enthält.

5. Bad nach Anspruch 1 bis 4,
dadurch gekennzeichnet,
daß es einen pH-Wert von 0,5 bis 2,5 aufweist.

## Revendications

1. Bain pour la précipitation galvanique de revêtements d'alliages Or-Indium à des valeurs de pH inférieures à 3, composé de 1 à 20 g/1 d'or sous forme d'un Auri (III) tétracyanure alcalin ou d'Ammonium, de 0,5 à 50 g/I d'Indium sous forme d'un sel d'Indium soluble dans l'eau, d'un acide et d'un sel tampon ou conducteur, caractérisé en ce qu'il contient en outre 0,5 à 10 mg/I de sélénium et/ou de Tellure sous forme d'acide sélénieux ou Tellureux et/ou d'un Sélénite alcalin ou d'un Tellurite alcalin.

2. Bain selon la revendication 1 caractérisé en ce qu'il contient l'Indium sous forme de sulfate d'Indium et comme acide de l'acide sulfurique.

3. Bain selon la revendication 1 ou 2, caractérisé en ce qu'on met en oeuvre comme sel tampon ou conducteur du sulfate d'Ammonium, de l'acide sulfamique, des acides sulfoniques aliphatiques et/ou aromatiques.

4. Bain selon la revendication 1 à 3, caractérisé en ce qu'il contient de 10 à 150 g/I de sulfate d'Ammonium et de 10 à 150 g/I d'Acide sulfamique, d'acide Toluène sulfonique et/ou d'acide 2-hydro xyéthylsulfonique.

5. Bain selon la revendication 1 à 4, caractérisé en ce qu'il possède un pH de 0,5 à 2,5.

## Claims

1. A bath for the electrodeposition of gold-indium alloy coatings at pH values below 3 consisting of 1 to 20 g/I gold in the form of alkali and/or ammonium tetracyanoaurate (III), 0.5 to 50 g/I indium in the form of a water-soluble indium salt, an acid and a buffer or conducting salt, characterized in that it also contains 0.5 to 10 g/I selenium and/or tellurium in the form of selenous or tellurous acid and/or alkali selenite or tellurite.

2. A bath as claimed in claim 1, characterized in that it contains the indium in the form of indium sulfate and sulfuric acid as the acid.

3. A bath as claimed in claim 1 or 2, characterized in that it contains ammonium sulfate, sulfamic acid, aliphatic and/or aromatic sulfonic acids as buffer or conducting salts.

4. A bath as claimed in claims 1 to 3, characterized in that it contains 10 to 150 g/I ammonium sulfate and 10 to 150 g/I sulfamic acid, toluenesulfonic acid and/or 2-hydroxyethanesulfonic acid.

5. A bath as claimed in claims 1 to 4, characterized in that it has a pH value of 0.5 to 2.5.
